# EUROPÄISCHE PATENTSCHRIFT

(11) **EP 0 013 541 B1**
(45) Veröffentlichungstag und Bekanntmachung des Hinweises auf die Patenterteilung: **08.12.1982**
(21) Anmeldenummer: 79810189.5
(22) Anmeldetag: 28.12.1979
(51) Int. Cl.: D01D 5/42, D01F 6/38

(54) **Verfahren zur Herstellung von Fasern aus thermoplastischen Polymerisaten des Acrylnitrils**
Process for manufacturing fibres from thermoplastic acrylonitrile polymers
Procédé pour la fabrication de fibres de polymères thermoplastiques d'acrylonitrile

(30) Priorität: 04.01.1979 CH 41/79
(43) Veröffentlichungstag der Anmeldung: 23.07.1980
(73) Patentinhaber: Amrotex AG, CH-8750 Glarus (CH)
(72) Erfinder: Stampa, Guido, Dr.-chem., CH-4153 Reinach (CH); Büttiker, Gero, Dr. Dipl.-Ing., CH-8811 Hirzel (CH); Meier, Peter, Dr.-chem, CH-8820 Wädenswil (CH)
(74) Vertreter: Schmid, Rudolf

## Beschreibung

Die Erfindung betrifft ein Verfahren zur Herstellung von Fasern aus einem Polymerisat des Acrylnitrils mit Estern der Acryl- und/oder Methacrylsäure, das eine molare Konzentration der Acrylnitrileinheiten im Bereich von 50 bis 96% aufweist.

Es ist bekannt, daß z. B. für die Fertigung von Bauelementen, wie Rohre, Platten, Pflanzenkasten, etc., Asbestfasern als Armierungsmaterial und/oder Füllkörper verwendet werden. Weiter ist bekannt, daß Asbest nicht in unbegrenzten Mengen zur Verfügung stehen wird und zu denjenigen Naturstoffen gezählt werden muß, deren Vorräte sich bald erschöpfen können. Aus diesem Grunde wird von Seiten der einschlägigen Industrie immer wieder versucht, die Asbestfasern durch anderes Fasermaterial zu ersetzen, unter anderem auch durch Fasern aus Kunststoffen, wie Polypropylen, Polyester. Polyamid, etc. Polypropylenfasern haben den Nachteil, daß die Adhäsion mit den hydraulischen Bindemitteln resp. deren Erhärtungsprodukten schlecht ist; deshalb sind Versuche bekannt, netzartig verbundene Polypropylenfasern zu verarbeiten. Polyester- und Polyamidprodukte, welche sich zu Fasern aufspleißen lassen, erweisen sich ebenfalls als ungeeignet, weil sie nicht alkalifest sind. Andere Kunststoffe, wie z. B. PVC, die von ihren chemischen Eigenschaften her gesehen für die Verarbeitung zusammen mit hydraulischen Bindemitteln geeignet sein können, erweisen sich als wenig aufspleißbar.

Die FR-A-1 208 402 und FR-A-1 559 289 beschreiben Polymere oder Copolymere des Acrylnitrils, Polyacrylsäureester und Polymethacrylsäureester, wie Polymethylmethacrylat, resp. homogene Terpolymere aus Acrylnitril, Styrol und N-o-Chlorophenylmaleinsäureamid, die im Naßverfahren zu Filmen und Fasern verarbeitet werden. Diese Fasern eignen sich jedoch nicht für die genannten Zwecke.

Nun hat sich, für die Fachwelt überraschend, gezeigt, daß sich extrudierte Schläuche oder Bänder aus einem Polymerisat des Acrylnitrils mit Estern der Acryl- und/oder Methacrylsäure, das eine molare Konzentration der Acrylnitrileinheiten im Bereich von 50 bis 96% aufweist relativ leicht in feinste Fasern aufspleißen lassen, welche ihrerseits, dank der polaren Gruppen dieses Polymerisates, eine äußerst gute Haftung an Erhärtungsprodukten von Bindemitteln, aber auch an cellulosehaltigen Produkten, aufweisen. Diese Hafteigenschaften prädestinieren die genannten gespleißten Fasern, als leichtes Armierungs- und Füllmaterial eingesetzt zu werden.

Ziel der Erfindung ist es, solches Fasermaterial herzustellen.

Gemäß der vorliegenden Erfindung ist das Verfahren zur Herstellung von Fasern aus einem thermoplastischen Polymerisat des Acrylnitrils mit Estern der Acryl- und/oder Methacrylsäure, das eine molare Konzentration der Acrylnitrileinheiten im Bereich von 50 bis 96% aufweist, dadurch gekennzeichnet, daß man als Polymerisat ein Pfropfpolymerisat von Acrylnitril/Butadien und/oder -Isopren oder aus Acrylacrylaten verwendet, das Polymerisat zu Bändern oder Schläuchen extrudiert, diese bei Temperaturen zwischen 100 und 150°C uniaxial reckt und nach Abkühlen aufspleißt.

Zum Beispiel wird mit einem Extruder, welcher mit einer Schlauchdüse ausgerüstet ist, bei einer Temperatur von 170 bis 185° C ein Pfropfpolymerisat der oben definierten Art zu einem Schlauch von 16/14 mm Durchmesser extrudiert. Dieser Schlauch wird sodann kurz nach dem Extruder, also noch im thermoplastischen Bereich, um das Zweifache und nach dem Abzugswerk im thermoelastischen Bereich bei einer Temperatur von 100 bis 150°C mittels eines Walzwerkes auf das Dreifache bis Elffache gereckt und anschließend gespleißt. Es zeigt sich nun, daß die Neigung zum Spleißen sich parallel mit der Erhöhung und Geschwindigkeit der Reckung vergrößert. Vorzugsweise wird vierfach bis achtfach gereckt. Die Feinheit der einzelnen Spleißfasern nimmt in zunehmendem Maß mit dem Anwachsen der Reckstrecke zu.

Derart extrudierte, gereckte und gespleißte Schläuche oder. Bänder können als Endlosfasern oder im Stapel von 1 bis 10 mm Länge geschnitten als Armierungsmaterial eingesetzt werden z. B. in gebundenen Bauelementen.

Vorzugsweise wird ein Copolymerisat aus Acrylnitril und Alkylacrylat, aufgepfropft auf ein Copolymerisat aus Acrylnitril/Butadien, im Handel unter dem Namen BAREX^{O} bekannt, verwendet. Das Polymerisat kann Füllstoffe und Pigmente, wie Ruß, Ti0₂, Kreide, Hochofenschlacke, etc. enthalten.

Die Herstellung der hydraulisch gebundenen Bauelemente selbst kann nach bekannten Verfahren erfolgen, die den Fabrikationsprozessen für Papier und Asbestzementplatten und -formstücke nicht unähnlich sind, z. B. durch Aufschlämmen der Fasern mit Bindemitteln, wie Zement und viel Wasser, Bildung eines Faservlieses auf Sieben und Trocknen und Pressen des Vlieses.

Das Mischungsverhältnis zwischen Fasern und Zement liegt je nach Faserlänge resp. je nach den Anforderungen, die an das fertige Produkt gestellt werden im allgemeinen zwischen 1 : 3 bis 1 : 15. Das Aufspleißen der geschnittenen Schlauchstücke in die einzelnen Fasern kann auch erst beim Mischen mit den hydraulischen Bindemitteln erfolgen.

## Patentansprüche

Verfahren zur Herstellung von Fasern aus einem thermoplastischen Polymerisat des Acrylnitrils mit Estern der Acryl- und/oder Methacrylsäure, das eine molare Konzentration der Acrylnitrileinheiten im Bereich von 50 bis 96% aufweist, dadurch gekennzeichnet, daß man als Polymerisat ein Pfropfpolymerisat von Acrylnitril/Acrylsäure- oder Methacrylsäureester, aufgepfropft auf ein Copolymerisat aus Acrvlnitril/Butadien un_{d/}oder -Isopren oder aus Acrylacrylaten verwendet, das Polymerisat zu Bändern oder Schläuchen extrudiert, diese bei Temperaturen zwischen 100 und 150°C uniaxial reckt und nach Abkühlen aufspleißt.

## Claims

A method for producing fibers from a thermoplastic polymerisate of acrylonitrile with esters of acrylic or methacrylic acid, which polymer has a molar concentration of acrylonitrile units in the range of 50 to 96%, characterized in that a graft polymerisate of acrylonitril/acrylic or methacrylic acic ester grafted on a copolymerisate of acrylonitril/butadiene and/or -isoprene or of acryloacrylates is used as polymerisate, said polymerisate is extruded to strips or tubes, said strips or tubes are uniaxially stretchend at temperatures between 100 and 150°C and are split after cooling.

## Revendications

Procédé pour la fabrication de fibres d'un polymerisat thermoplastique de l'acrylonitrile avec des esters de l'acide acrylique et/ou méthacrylique, ce polymérisat ayant une concentration molaire des unités d'acrylonitrile dans la gamme de 50 à 95%, caractérisé en ce qu'on utilise comme polymérisat un polymérisat greffé d'acrylonitrile/ester d'acide acrylique ou méthacrylique greffé sur un copolymérisat d'acrylonitrile/butadiène et/ou -isoprène ou d'acrylates, qu'on extrude ce polymérisat en ruban ou en tuyaux, on les étend uniaxialement à des températures entre 100 et 150° C et on sépare les fibres après refroidissement.
